# EUROPÄISCHE PATENTSCHRIFT

(11) **EP 2 644 773 B1**
(45) Veröffentlichungstag und Bekanntmachung des Hinweises auf die Patenterteilung: **23.09.2015**
(21) Anmeldenummer: 13160419.1
(22) Anmeldetag: 21.03.2013
(51) Int. Cl.: D21G 1/02, D21F 3/08

(54) **WALZENBEZUG**
ROLL COVER
REVÊTEMENT DE ROULEAU

(30) Priorität: 30.03.2012 DE 102012205221
(43) Veröffentlichungstag der Anmeldung: 02.10.2013
(73) Patentinhaber: Voith Patent GmbH, 89522 Heidenheim (DE)
(72) Erfinder: Breineder, Thomas, 2620 Natschbach (AT); Pollaschek, Stefan, 2514 Traiskirchen (AT); Grohmann, Franz, Dr., 2671 Payerbach (AT)

(56) Entgegenhaltungen:
- EP-A2- 1 188 859
- WO-A1-2011/015408
- AT-A1- 502 579
- DE-A1-102006 023 235
- DE-A1-102009 029 695

## Beschreibung

Die Erfindung geht aus von einem Walzenbezug, insbesondere zur Verwendung in Glättwerken und Kalandern, nach dem Oberbegriff des Anspruchs 1.

Die Verwendung von faserverstärkten und gefüllten Epoxydharzen für Kalanderbezüge und andere abriebsbeständige Walzenbezüge zur Anwendung in der Papierindustrie und ähnlichen Anwendungen ist bereits seit längerem Stand der Technik.

Beispielsweise ist aus der Patentschrift EP 1 612 329 B1 bekannt, durch die Verwendung von Nanopartikeln auch in Kombination mit größeren Partikeln bestimmte Eigenschaften des Walzenbezuges wie die Abriebsbeständigkeit und das Druckmodul (beispielsweise bestimmt nach EN ISO 604:2003 Pkt. 3.6) an die jeweiligen Anforderungen in der gewählten Walzenposition anzupassen und zu modellieren.

WO 2011/015408 A1 beschreibt eine Vorrichtung umfassend einen Walzenbezug mit den Merkmalen des Oberbegriffs des Anspruchs 1.

Die verwendeten Anteile an Füllstoffen sind immer ein Kompromiss zwischen den verschiedenen Anforderungen an den Walzenbezug. Zum Erreichen einer möglichst hohen Abriebsbeständigkeit und des gewünschten hohen Druckmoduls ist ein möglichst hoher Füllgrad wünschenswert.

Durch die sich im Gebrauch einstellende Oberflächenrauhigkeit ist jedoch insbesondere die Menge an harten, abriebsbeständigen Füllstoffen in einer Korngröße > 0,5 µm begrenzt, da sonst eine zu raue Oberfläche entsteht, die die gewünschte Glättung des Papiers negativ beeinflusst.

Dies ist insbesondere bei Anwendungen, die besonders hohe Anforderungen an Glanz und/oder Glätte des Papiers stellen, ein limitierender Faktor.

Des Weiteren führt ein steigender Füllstoffgehalt ab gewissen Grenzen zu einer zunehmenden Versprödung des Materials und damit steigendem Risiko massiver Beschädigungen bei punktueller Überlastung oder bei auftretenden thermischen Spannungen.

Es ist dementsprechend Aufgabe der Erfindung, die bekannten Nachteile des Standes der Technik zu beheben und einen Walzenbezug anzugeben, der sowohl einen hohen Druckmodul als auch gute Abriebsbeständigkeit bei gleichzeitig sehr geringer Oberflächenrauhigkeit im Betrieb und möglichst geringer Sprödigkeit zeigt.

Die Aufgabe wird durch die kennzeichnenden Merkmale des unabhängigen Anspruchs 1 in Verbindung mit den gattungsbildenden Merkmalen gelöst.

Erfindungsgemäß ist dabei vorgesehen, dass einerseits zumindest drei Füllstoffe vorhanden sind, welche jeweils unterschiedliche mittlere Korngrößen aufweisen, und dass andererseits der Walzenbezug nach einer Einlaufphase eine Gleichgewichts-Oberflächenrauhigkeit kleiner als 0,25 µm Ra aufweist.

Durch die zumindest dreifache Kombination von verschiedenen mineralischen Füllstoffen oder synthetisch hergestellten Hartstoffen mit unterschiedlichen mittleren Korngrößen wird eine hohe Abriebsbeständigkeit bei gleichzeitig sehr geringer Oberflächenrauhigkeit im Einsatz und hoher mechanischer und thermischer Beständigkeit erzielt. Die geforderte Oberflächenrauhigkeit sorgt ihrerseits für ein hervorragendes Glättungsergebnis am Endprodukt.

Weitere vorteilhafte Aspekte und Ausführungsformen der Erfindung gehen aus den Unteransprüchen hervor.

Von Vorteil ist, wenn die Oberflächenrauhigkeit im Einsatz weniger als 15 µm Ra beträgt, so dass das Glanz- und Glätteergebnis am Endprodukt verbessert werden kann.

Vorteilhafterweise kann ein erster Füllstoff eine mittlere Korngröße im Bereich von 1 bis 100 nm, bevorzugt von 10 bis 30 nm aufweisen. Hierdurch werden eine hohe Rissbeständigkeit und eine Erhöhung des Druckmoduls erzielt.

Ein zweiter Füllstoff kann eine mittlere Korngröße im Bereich von 50 bis 2000 nm, bevorzugt von 100 bis 300 nm aufweisen und nimmt vorteilhafterweise eine Brückenfunktion zwischen großen und kleinen Füllstoffen wahr. Er reduziert die Erosion der Harzmatrix an der freien Oberfläche zwischen den großen Füllstoffen.

Ein dritter Füllstoff kann eine mittlere Korngröße im Bereich von 0,5 bis 7 µm, bevorzugt von 1 bis 4 µm aufweisen und damit eine weitere Erhöhung des Druckmoduls sowie eine Erhöhung der Abrasionsbeständigkeit bewirken.

Gemäß vorteilhaften Aspekten der Erfindung können die Korngrößenverteilungen der zumindest drei Füllstoffe überlappend oder nicht überlappend ausgewählt sein. Dadurch kann das Eigenschaftsprofil des Walzenbezuges weiter beeinflusst werden.

Gemäß einem weiteren vorteilhaften Aspekt der Erfindung können zumindest zwei der Füllstoffe, insbesondere drei der Füllstoffe chemisch identisch sein.

Dabei können die zumindest drei Füllstoffe unterschiedlich sein. Dadurch kann aus einer breiten Auswahl geeigneter Füllstoffe, die in den jeweils benötigten Korngrößen kommerziell verfügbar sind, gewählt werden und es können gezielt unterschiedliche Eigenschaften (beispielsweise hohe Härte bzw. gute Matrixanbindung) und Morphologien (beispielsweise sphärische Partikel mit hoher Abriebsbeständigkeit zur Erzielung ebendieser bei geringer im Betrieb resultierender Oberflächenrauhigkeit oder stäbchen- bzw. faserförmige Füllstoffe zur Strukturverstärkung) zur Optimierung des Gesamtsystems genutzt werden.

Bevorzugt kann zumindest einer der Füllstoffe ausgewählt sein aus: Oxide, Carbide, Nitride, Aluminiumsilikate, Silikate mineralischen oder synthetischen Ursprungs.

Diese weisen eine hohe Härte und Abriebsbeständigkeit auf und sind in vielfältigen Ausprägungen kommerziell verfügbar.

Gemäß einem vorteilhaften Aspekt der Erfindung kann der erste Füllstoff weiterhin ausgewählt sein aus: Sulfate, Karbonate, Phosphate, Titanate, Carbonanotubes, Carbonanofibres, Metalle oder Mischungen daraus.

Besonders bevorzugt können die Füllstoffe, insbesondere der erste Füllstoff, oberflächenmodifiziert sein, was eine bessere Anbindung an die Harzmatrix erlaubt.

Gemäß einem vorteilhaften Aspekt der Erfindung kann der Gehalt an Füllstoffen in dem Matrixsystem zwischen 0,5 und 30 Volumenprozent betragen. Dieser Wert stellt einen guten Mittelweg für die maximal erreichbare Glätte bei der geforderten Elastizität dar.

Vorteilhafterweise beträgt der Gehalt an erstem Füllstoff 2 bis 25 Volumenprozent, bevorzugt 5 bis 20 Volumenprozent, während der Gehalt an zweitem Füllstoff 0,5 bis 5 Volumenprozent, bevorzugt 0,5 bis 3 Volumenprozent und der Gehalt an drittem Füllstoff 0,5 bis 10 Volumenprozent, bevorzugt 2 bis 7 Volumenprozent beträgt.

Bevorzugt kann das Matrixsystem ein Duroplast, insbesondere ein aminisch oder anhydridisch vernetztes oder ein selbstvernetzendes Epoxydharz oder ein Isocyanatester oder Mischungen daraus sein. Derartige Harzsysteme sind kommerziell in großer Bandbreite erhältlich und können jeweils gemäß den Anforderungen gewählt werden.

Die Erfindung wird nachfolgend näher erläutert.

Kalander oder Glättwerke für Faserstoffbahnen wie Papier- oder Kartonbahnen haben die Aufgabe, die Faserstoffbahn entweder direkt im Anschluss an deren Herstellung (online) oder auch zu einem späteren Zeitpunkt (offline) zu glätten. Durch diese Aufgabe werden an die Walzenbezüge der in einem Kalander vorhandenen Walzen höchste Anforderungen einerseits in Bezug auf ihre Oberflächengüte und andererseits in Bezug auf ihre Beständigkeit gegen thermische und mechanische Belastungen gestellt.

Gewöhnlich sind in einem Kalander mehrere Walzen zu einem Stack angeordnet, wobei gemäß einer geläufigen Ausführungsform eine metallische beheizbare Walze gegen eine nicht beheizte elastische Walze unter Bildung eines Nips läuft. Zunächst wird in mehreren aufeinanderfolgenden Nips eine erste Seite der Faserstoffbahn durch Druck- und Wärmeeinwirkung geglättet. Bei einem Superkalander oder Multinipkalander ist gewöhnlich etwa in der Mitte des Stacks ein sog. Wechselnip vorgesehen, nach welchem die andere Seite der Faserstoffbahn mit den glättenden Heizwalzen in Kontakt tritt. Aus dieser Konstellation ergibt sich sofort die Notwendigkeit, die Walzenoberfläche der nicht beheizten elastischen Walzen im zweiten Teil des Stacks so glatt wie möglich zu gestalten, damit das vorher bereits erzielte Glätteergebnis der Faserstoffbahn nicht zunichte gemacht wird.

Die Walzenbezüge der nicht beheizten Walzen bestehen gewöhnlich aus zumindest einer, oft auch aus mehreren Schichten aus diversen Materialen wie Gummi, Polyurethan oder faserverstärkten Kunststoffen, welche auf einen Walzenkörper aufgebracht werden. Für die Anwendung im Kalander sind gewöhnlich faserverstärkte Kunststoffe das Material der Wahl, da sie eine hohe Temperaturbeständigkeit sowie eine hohe mechanische Festigkeit und eine hohe Oberflächenglätte aufweisen.

Derartige Kunststoffe weisen gewöhnlich ein Matrixsystem aus einem Harz sowie eine darin eingebettete Faserverstärkung aus Glas-, Kohle- oder Aramidfasern oder ähnlichen anderen geeigneten Fasern als Armierung auf. Die Herstellung derartiger Walzenbezüge ist hinlänglich bekannt, so dass hier nur eine kurze Zusammenfassung gegeben wird.

Die Herstellung kann gemäß diversen bekannten Verfahren erfolgen. Es ist einerseits möglich, die Fasern trocken zu wickeln und die Matrix durch ein Gießverfahren aufzubringen. Ein anderes gängiges Verfahren sieht vor, dass Faserbündel, beispielsweise sog. Rovings, durch ein Harzbad, welches die Harzmatrix enthält, gezogen und dann nass auf den Walzenkörper gewickelt werden. Auch Spritzgussverfahren, bei welchen das Matrixmaterial durch axial verfahrbare Düsen auf einen rotierenden Walzenkörper aufgebracht wird, sind bekannt und zur Herstellung eines erfindungsgemäßen Walzenbezuges geeignet.

Der Aufbau kann dabei ein- oder mehrschichtig erfolgen, es können auch weitere Schichten wie beispielsweise ein Baselayer, der der Haftvermittlung zwischen Walzenkern und Walzenbezug dient, und zusätzliche Bindeschichten vorgesehen sein. Die erfindungsgemäßen Maßnahmen beziehen sich auf eine Funktionsschicht des Walzenbezuges, die mit der Faserstoffbahn in Kontakt kommt.

Als Matrixsysteme kommen aminisch, anhydridisch vernetzte aber auch selbstvernetzende Epoxyharze, Isocyanatester oder andere Duroplaste oder Mischungen daraus in Frage.

In allen Verfahren ist es möglich und üblich, die Harzmatrix mit Füllstoffen zu füllen, um so ihre mechanischen und thermischen Eigenschaften zu verbessern.

Der Stand der Technik kennt bereits die Kombination mit zwei Füllstoffen mit unterschiedlichen Korngrößen in der Harzmatrix. Die Praxis beweist dabei sowohl die Machbarkeit als auch die positiven Effekte derartiger Kombinationen, jedoch ist die Performance der derart gestalteten Walzenbezüge noch nicht ausreichend.

Erfindungsgemäß ist somit vorgesehen, zumindest einen weiteren Füllstoff in die Harzmatrix einzubringen und gleichzeitig die Oberflächenrauhigkeit im Betrieb deutlich zu senken.

Durch die Kombination von mindestens drei zumindest in Bezug auf die mittlere Korngröße verschiedenen Füllstoffen mit deutlich unterschiedlichen durchschnittlichen Korngrößen können die Synergien zwischen den einzelnen Füllstoffen optimal genutzt werden.

Eine im folgenden als erster Füllstoff bezeichnete Komponente, welche eine Korngröße im Bereich zwischen 1 bis 100 Nanometer aufweist, übernimmt eine Wirkung als Rissstopper und bewirkt eine damit verbundene Erhöhung der mechanischen Festigkeit sowie eine Erhöhung des Druckmoduls. Voraussetzung hierfür ist eine gute Einbindung an die Matrix und eine gleichmäßige Verteilung der Partikel in der Matrix. Durch den erhöhten Druckmodul kommt es bei dem im Wesentlichen druckinduzierten Verschleißmechanismus eines Kalanders zu einem deutlich später einsetzenden Starkverschleiß, da die Verformung und damit die auftretenden Spannungen reduziert werden.

Eine im folgenden als dritter Füllstoff bezeichnete Komponente, welche auch als "große" Hartstoffe bezeichnet wird, weist eine durchschnittliche Korngröße im einstelligen Mikrometerbereich auf, erhöht primär die Beständigkeit gegen Abrasivverschleiß und führt zu einer weiteren Erhöhung des Druckmoduls. Für Anwendungen eines Walzenbezuges, die auf Glanzoptimierung ausgelegt sind, ist dieser dritte Füllstoff in einem möglichst geringen Füllgrad zu halten, da ein hoher Anteil an groben Füllstoffen die Glätte des Walzenbezuges beeinträchtigt. Der Füllgrad ist hier so einzustellen, dass ein Rₐ-Wert von weniger als 0,25 µm oder bei besonders hohen Anforderungen von weniger als 0,15 µm erzielt werden kann.

Weiterhin ist eine Komponente vorgesehen, die als zweiter Füllstoff bezeichnet ist und mittelgroße Korngrößen der Größenordnung von 0,05 bis 2 Mikrometern aufweist. Der zweite Füllstoff erfüllt eine Brückenfunktion zwischen den beiden anderen Füllstoffen und reduziert unter anderem die Matrixerosion durch aus der Faserstoffbahn oder dem Strichmedium stammende eingedrückte Partikel zwischen den "großen" Hartstoffen.

In Tabelle 1 ist eine Zusammenstellung der mittleren Korngrößen und der möglichen Korngrößenverteilungen der Füllstoffe und des jeweiligen Füllgrades angegeben.

**Tabelle 1**

| | Erster Füllstoff | Zweiter Füllstoff | Dritter Füllstoff |
|---|---|---|---|
| | Nanoskalige Füllstoffe | SubMikrometerskalige Füllstoffe | Micrometerskalige Füllstoffe |
| Volumsanteile in der Epoxydmatrix | 2 - 25% | 0,5 - 5% | 0,5 - 10% |
| Bevorzugte Vol. % | 5 - 20% | 0,5 - 3% | 2 - 7% |
| Mittlere Korngröße | 1 - 100 nm | 50 - 2000 nm | 0,5 - 7 µm |
| Bevorzugte mittlere Korngröße | 10 - 30nm | 100 - 300 nm | 1 - 4 µm |

Die Materialien für den dritten Füllstoff entstammen bevorzugt einer ersten Gruppe umfassend Oxide, Carbide, Nitride, Aluminiumsilikate, Silikate mineralischen oder synthetischen Ursprungs oder auch Glasspheren oder Mischungen daraus.

Als Materialien für den ersten Füllstoff kommen die Materialien aus der ersten Gruppe, aber auch aus einer zweiten Gruppe umfassend Sulfate, Karbonate, Phosphate, Titanate, Carbonanotubes, Carbonanofibres oder Metalle oder Mischungen daraus in Frage.

Die Materialwahl des zweiten Füllstoffes kann aus beiden Gruppen erfolgen. Bevorzugt sind zweiter und dritter Füllstoff aus der gleichen Gruppe ausgewählt, besonders bevorzugt aus der ersten Gruppe.

Der erste Füllstoff kann mit oder ohne Oberflächenmodifikation, z.B. mit poly L-lactide gecoatetem SiO₂ zur besseren Anbindung an die Matrix verwendet werden.

Die optimale Zusammensetzung hängt sowohl von den konkret ausgewählten Füllstoffen, deren mittleren Korngrößen und Morphologie als auch von der gewünschten Härte bzw. dem gewünschten Druckmodul und einer möglichst geringen Oberflächenrauhigkeit im Betrieb ab.

Für die Glanzoptimierung mit einer gleichzeitigen Erhöhung des Druckmoduls und Erreichung sehr geringer Oberflächenrauhigkeit im Betrieb ist der Anteil an erstem Füllstoff gegenüber den anderen beiden Füllstoffen erhöht bzw. der Anteil an drittem Füllstoff sehr gering. Dadurch ist es möglich, die Oberflächengüte des Walzenbezuges und somit das Glanz- und Glätteergebnis für die Faserstoffbahn zu optimieren. Allerdings ist in diesem Fall bedingt durch die Reduktion oder die Abwesenheit des grobkörnigen harten Füllstoffs die Abriebsbeständigkeit etwas geringer, so dass Schleifinterwalle möglicherweise kürzer ausfallen können.

Die Oberflächenrauhigkeit sollte bevorzugt weniger als 0,25 µm Ra betragen, besonders bevorzugt weniger als 0,15 µm Ra. Die Werte sind dabei auf die Oberflächenrauhigkeit im Betrieb angegeben, also nach einer Einlaufphase der Walze in der jeweiligen Position. Nach einem vorbereitenden Schliff nach dem Beziehen der Walze durchläuft diese nach ihrem Einbau zunächst eine gewisse Einlaufphase, welche von wenigen Minuten bis zu ca. 24 Stunden betragen kann. In dieser Zeit stellt sich ein Gleichgewicht in der Oberflächenrauhigkeit ein. Wie lang die Einlaufphase dauert und wie lang die Walze dann mit dieser ungefähr konstanten Oberflächenrauhigkeit läuft, hängt u.a. von der Einbauposition und vom Material des Walzenbezuges ab. Die Gleichgewichtsphase kann mehrere Monate betragen.

Die drei Füllstoffe können aus einer breiten Auswahl geeigneter in den jeweils benötigten Korngrößen kommerziell verfügbarer Komponenten gewählt werden. Durch die Auswahl können gezielt unterschiedliche Eigenschaften, beispielsweise eine hohe Härte bzw. eine gute Matrixanbindung betont werden.

Hinsichtlich der Morphologien der drei Füllstoffe kann ebenfalls aus einem breiten Spektrum gewählt werden. Beispielsweise sind sphärische Partikel wie beispielsweise Glassphären mit hoher Abriebsbeständigkeit zur Erzielung hoher Härte bei geringer im Betrieb resultierender Oberflächenrauhigkeit sinnvoll und möglich. Stäbchen- bzw. faserförmige Füllstoffe wie Carbonanotubes können zur Strukturverstärkung und zur Optimierung des Gesamtsystems genutzt werden.

Die drei Füllstoffe können in einer Schicht vorzugsweise möglichst homogen verteilt sein. Es ist jedoch auch möglich, durch geeignete Modifikation der oben beschriebenen Auftragsverfahren Gradienten innerhalb der Schicht oder gezielte stufenweise Änderungen zu erzielen.

## Patentansprüche

1. Walzenbezug, insbesondere zur Verwendung in einer Vorrichtung zur Herstellung oder Veredelung einer Faserstoffbahn wie einer Papier- oder Kartonbahn, wobei der Walzenbezug auf einem Walzenkern aus Metall oder aus einem faserverstärkten Kunststoff ausbildbar ist und ein Matrixsystem aufweist, in welchem Füllstoffe vorgesehen sind, wobei der Walzenbezug nach einer Einlaufphase eine Gleichgewichts-Oberflächenrauhigkeit kleiner als 0,25 µm Ra aufweist, **dadurch gekennzeichnet, dass** zumindest drei Füllstoffe vorgesehen sind, welche jeweils unterschiedliche mittlere Korngrößen aufweisen.

2. Walzenbezug nach Anspruch 1, **dadurch gekennzeichnet, dass** der Walzenbezug nach einer Einlaufphase eine Gleichgewichts-Oberflächenrauhigkeit kleiner als 0,15µm Ra aufweist.

3. Walzenbezug nach Anspruch 1 oder 2, **dadurch gekennzeichnet, dass** die Gleichgewichts-Oberflächenrauhigkeit nach maximal 24 Stunden erreicht ist.

4. Walzenbezug nach einem der Ansprüche 1 bis 3, **dadurch gekennzeichnet, dass** ein erster Füllstoff eine mittlere Korngröße im Bereich von 1 bis 100 nm, bevorzugt von 10 bis 30 nm aufweist.

5. Walzenbezug nach einem der Ansprüche 1 bis 4, **dadurch gekennzeichnet, dass** ein zweiter Füllstoff eine mittlere Korngröße im Bereich von 50 bis 2000 nm, bevorzugt von 100 bis 300 nm aufweist.

6. Walzenbezug nach einem der Ansprüche 1 bis 5, **dadurch gekennzeichnet, dass** ein dritter Füllstoff eine mittlere Korngröße im Bereich von 0,5 bis 7 µm, bevorzugt von 1 bis 4 µm aufweist.

7. Walzenbezug nach einem der Ansprüche 1 bis 6, **dadurch gekennzeichnet, dass** die Korngrößenverteilungen der zumindest drei Füllstoffe überlappend oder nicht überlappend ausgewählt sind.

8. Walzenbezug nach einem der Ansprüche 1 bis 7, **dadurch gekennzeichnet, dass** zumindest zwei der Füllstoffe, insbesondere drei der Füllstoffe identisch sind.

9. Walzenbezug nach einem der Ansprüche 1 bis 8, **dadurch gekennzeichnet, dass** die zumindest drei Füllstoffe unterschiedlich sind.

10. Walzenbezug nach einem der Ansprüche 1 bis 9, **dadurch gekennzeichnet, dass** zumindest der zweite und/oder der dritte Füllstoff ausgewählt ist aus: Oxide, Carbide, Nitride, Aluminiumsilikate, Silikate mineralischen oder synthetischen Ursprungs oder Mischungen daraus.

11. Walzenbezug nach einem der Ansprüche 3 bis 10, **dadurch gekennzeichnet, dass** der erste Füllstoff ausgewählt ist aus: Oxide, Carbide, Nitride, Aluminiumsilikate, Silikate, Sulfate, Karbonate, Phosphate, Titanate, Carbonanotubes, Carbonanofibres, Metalle mineralischen oder synthetischen Ursprungs oder Mischungen daraus.

12. Walzenbezug nach Anspruch 11, **dadurch gekennzeichnet, dass** der erste Füllstoff oberflächenmodifiziert ist.

13. Walzenbezug nach einem der vorstehenden Ansprüche, **dadurch gekennzeichnet, dass** der Gehalt an Füllstoffen in dem Matrixsystem zwischen 0,5 und 30 Volumenprozent beträgt.

14. Walzenbezug nach Anspruch 13, **dadurch gekennzeichnet, dass** der Gehalt an erstem Füllstoff 2 bis 25 Volumenprozent, bevorzugt 5 bis 20 Volumenprozent beträgt.

15. Walzenbezug nach Anspruch 13 oder 14, **dadurch gekennzeichnet, dass** der Gehalt an zweitem Füllstoff 0,5 bis 5 Volumenprozent, bevorzugt 0,5 bis 3 Volumenprozent beträgt.

16. Walzenbezug nach einem der Ansprüche 13 bis 15, **dadurch gekennzeichnet, dass** der Gehalt an drittem Füllstoff 0,5 bis 10 Volumenprozent, bevorzugt 2 bis 7 Volumenprozent beträgt.

17. Walzenbezug nach einem der vorstehenden Ansprüche, **dadurch gekennzeichnet, dass** das Matrixsystem ein Duroplast, insbesondere ein aminisch oder anhydridisch vernetztes oder ein selbstvernetzendes Epoxydharz oder ein Isocyanatester oder Mischungen daraus ist.

18. Verwendung eines Walzenbezugs nach einem der vorstehenden Ansprüche in einer Vorrichtung zur Herstellung oder Veredelung einer Faserstoffbahn, wie einer Papier- oder Kartonbahn.

19. Walze zur Verwendung in einem Kalander oder Glättwerk für Faserstoffbahnen, wie Papier- oder Kartonbahnen, wobei die Walze einen Walzenkern aus Metall oder aus einem faserverstärkten Kunststoff aufweist und auf dem Walzenkern ein Walzenbezug ausgebildet ist, **dadurch gekennzeichnet, dass** der Walzenbezug nach einem der Ansprüche 1 bis 17 ausgeführt ist.

20. Verwendung einer Walze nach Anspruch 19 in einem Kalander oder Glättwerk für Faserstoffbahnen, wie Papier- oder Kartonbahnen.

## Claims

1. Roll cover, in particular for use in a device for producing or finishing a fibrous web such as a paper or board web, where the roll cover can be formed on a roll core made of metal or of a fibre-reinforced plastic and has a matrix system in which fillers are provided, the roll cover having an equilibrium surface roughness of less than 0.25 µm Ra after a starting phase,
**characterized in that**
at least three fillers are provided, which each have different average grain sizes.

2. Roll cover according to Claim 1,
**characterized in that**
after a starting phase, the roll cover has an equilibrium surface roughness of less than 0.15 µm Ra.

3. Roll cover according to Claim 1 or 2,
**characterized in that**
the equilibrium surface roughness is reached after a maximum of 24 hours.

4. Roll cover according to one of Claims 1 to 3,
**characterized in that**
the first filler has an average grain size in the range from 1 to 100 nm, preferably from 10 to 30 nm.

5. Roll cover according to one of Claims 1 to 4,
**characterized in that**
a second filler has an average grain size in the range from 50 to 2000 nm, preferably from 100 to 300 nm.

6. Roll cover according to one of Claims 1 to 5,
**characterized in that**
a third filler has an average grain size in the range from 0.5 to 7 µm, preferably from 1 to 4 µm.

7. Roll cover according to one of Claims 1 to 6,
**characterized in that**
the grain size distributions of the at least three fillers are selected to be overlapping or nonoverlapping.

8. Roll cover according to one of Claims 1 to 7,
**characterized in that**
at least two of the fillers, in particular three of the fillers, are identical.

9. Roll cover according to one of Claims 1 to 8,
**characterized in that**
the at least three fillers are different.

10. Roll cover according to one of Claims 1 to 9,
**characterized in that**
at least the second and/or the third filler are/is selected from: oxides, carbides, nitrides, aluminium silicates, silicates of mineral or synthetic origin or mixtures thereof.

11. Roll cover according to one of Claims 3 to 10,
**characterized in that**
the first filler is selected from: oxides, carbides, nitrides, aluminium silicates, silicates, sulphates, carbonates, phosphates, titanates, carbon nanotubes, carbon nanofibres, metals of mineral or synthetic origin or mixtures thereof.

12. Roll cover according to Claim 11,
**characterized in that**
the first filler is surface-modified.

13. Roll cover according to one of the preceding claims,
**characterized in that**
the content of fillers in the matrix system is between 0.5 and 30 percent by volume.

14. Roll cover according to Claim 13,
**characterized in that**
the content of first filler is 2 to 25 percent by volume, preferably 5 to 20 percent by volume.

15. Roll cover according to Claim 13 or 14,
**characterized in that**
the content of second filler is 0.5 to 5 percent by volume, preferably 0.5 to 3 percent by volume.

16. Roll cover according to one of Claims 13 to 15,
**characterized in that**
the content of third filler is 0.5 to 10 percent by volume, preferably 2 to 7 percent by volume.

17. Roll cover according to one of the preceding claims,
**characterized in that**
the matrix system is a thermosetting plastic, in particular an amine-cross-linked or anhydride-cross-linked or a self-cross-linking epoxy resin or an isocyanate ester or mixtures thereof.

18. Use of a roll cover according to one of the preceding claims in a device for producing or finishing a fibrous web such as a paper or board web.

19. Roll for use in a calender or smoothing unit for fibrous webs such as paper or board webs, the roll having a roll core made of metal or of a fibre-reinforced plastic and a roll cover being formed on the roll core,
**characterized in that**
the roll cover is made in accordance with one of Claims 1 to 17.

20. Use of a roll according to Claim 19 in a calender or smoothing unit for fibrous webs, such as paper or board webs.

## Revendications

1. Revêtement de rouleau, destiné en particulier à une utilisation dans un dispositif de fabrication ou de traitement d'une bande de matière fibreuse, comme une bande de papier ou de carton, dans lequel le revêtement de rouleau peut être formé sur un noyau de rouleau en métal ou en une matière plastique renforcée par des fibres et présente un système de matrice, dans lequel il est prévu des matières de charge, dans lequel le revêtement de rouleau présente après une phase de démarrage une rugosité superficielle d'équilibre inférieure à 0,25 µm Ra, **caractérisé en ce qu'**il est prévu au moins trois matières de charge, qui présentent respectivement des tailles de grains moyennes différentes.

2. Revêtement de rouleau selon la revendication 1, **caractérisé en ce que** le revêtement de rouleau présente après une phase de démarrage une rugosité superficielle d'équilibre inférieure à 0,15 µm Ra.

3. Revêtement de rouleau selon la revendication 1 ou 2, **caractérisé en ce que** la rugosité superficielle d'équilibre est atteinte après 24 heures au maximum.

4. Revêtement de rouleau selon l'une quelconque des revendications 1 à 3, **caractérisé en ce qu'**une première matière de charge présente une taille de grains moyenne comprise dans la plage de 1 à 100 nm, de préférence de 10 à 30 nm.

5. Revêtement de rouleau selon l'une quelconque des revendications 1 à 4, **caractérisé en ce qu'**une deuxième matière de charge présente une taille de grains moyenne comprise dans la plage de 50 à 2000 nm, de préférence de 100 à 300 nm.

6. Revêtement de rouleau selon l'une quelconque des revendications 1 à 5, **caractérisé en ce qu'**une troisième matière de charge présente une taille de grains moyenne comprise dans la plage de 0,5 à 7 µm, de préférence de 1 à 4 µm.

7. Revêtement de rouleau selon l'une quelconque des revendications 1 à 6, **caractérisé en ce que** les distributions de tailles de grains desdites au moins trois matières de charge sont choisies avec recouvrement ou sans recouvrement.

8. Revêtement de rouleau selon l'une quelconque des revendications 1 à 7, **caractérisé en ce qu'**au moins deux des matières de charge, en particulier trois des matières de charge, sont identiques.

9. Revêtement de rouleau selon l'une quelconque des revendications 1 à 8, **caractérisé en ce que** lesdites au moins trois matières de charge sont différentes.

10. Revêtement de rouleau selon l'une quelconque des revendications 1 à 9, **caractérisé en ce qu'**au moins la deuxième et/ou la troisième matière de charge est choisie parmi: des oxydes, des carbures, des nitrures, des silicates d'aluminium, des silicates d'origine minérale ou synthétique ou des mélanges de ceux-ci.

11. Revêtement de rouleau selon l'une quelconque des revendications 3 à 10, **caractérisé en ce que** la première matière de charge est choisie parmi: des oxydes, des carbures, des nitrures, des silicates d'aluminium, des silicates, des sulfates, des carbonates, des phosphates, des titanates, des nanotubes de carbone, des nanofibres de carbone, des métaux d'origine minérale ou synthétique, ou des mélanges de ceux-ci.

12. Revêtement de rouleau selon la revendication 11, **caractérisé en ce que** la première matière de charge est modifiée en surface.

13. Revêtement de rouleau selon l'une quelconque des revendications précédentes, **caractérisé en ce que** la teneur en matières de charge dans le système de matrice est comprise entre 0,5 et 30 pour cent en volume.

14. Revêtement de rouleau selon la revendication 13, **caractérisé en ce que** la teneur en la première matière de charge est comprise entre 2 et 25 pour cent en volume, de préférence entre 5 et 20 pour cent en volume.

15. Revêtement de rouleau selon la revendication 13 ou 14, **caractérisé en ce que** la teneur en la deuxième matière de charge est comprise entre 0,5 et 5 pour cent en volume, de préférence entre 0,5 et 3 pour cent en volume.

16. Revêtement de rouleau selon l'une quelconque des revendications 13 à 15, **caractérisé en ce que** la teneur en la troisième matière de charge est comprise entre 0,5 et 10 pour cent en volume, de référence entre 2 et 7 pour cent en volume.

17. Revêtement de rouleau selon l'une quelconque des revendications précédentes, **caractérisé en ce que** le système de matrice est un thermodurcissable, en particulier une résine époxy à réticulation aminique ou par anhydride ou à réticulation spontanée ou un ester isocyanate ou des mélanges de ceux-ci.

18. Utilisation d'un revêtement de rouleau selon l'une quelconque des revendications précédentes dans un dispositif de fabrication ou de traitement d'une bande de matière fibreuse, comme une bande de papier ou de carton.

19. Rouleau destiné à une utilisation dans une calandre ou une lisseuse pour des bandes de matière fibreuse, comme des bandes de papier ou de carton, dans lequel le rouleau présente un noyau de rouleau en métal ou en une matière plastique renforcée par des fibres et un revêtement de rouleau est formé sur le noyau de rouleau, **caractérisé en ce que** le revêtement de rouleau est réalisé selon l'une quelconque des revendications 1 à 17.

20. Utilisation d'un rouleau selon la revendication 19 dans une calandre ou une lisseuse pour des bandes de matière fibreuse, comme des bandes de papier ou de carton.
